# FASCICULE DE BREVET EUROPEEN

(11) **EP 0 543 729 B1**
(45) Date de publication et mention de la délivrance du brevet: **26.07.1995**
(21) Numéro de dépôt: 92403104.0
(22) Date de dépôt: 18.11.1992
(51) Int. Cl.: C23G 1/08, C23G 1/02

(54) **Procédé de décapage de matériau en acier doux et bain de décapage**
Beizverfahren für Weichstahl und Bad zum Beizen
Pickling process for mild steel and bath for pickling

(30) Priorité: 20.11.1991 FR 9114309
(43) Date de publication de la demande: 26.05.1993
(73) Titulaire: SOLLAC, 92800 Puteaux (FR)
(72) Inventeur: Mysson, Christine, F-60340 St Leu D'Esserent (FR); Catonne, Jean-Claude, F-78170 La Celle St Cloud (FR)
(74) Mandataire: Polus, Camille

(56) Documents cités:
- EP-A- 0 047 724
- DD-A- 265 029
- GB-A- 517 998
- GB-A- 1 362 910
- US-A- 2 927 871
- US-A- 3 074 277
- PATENT ABSTRACTS OF JAPAN, vol. 12, no. 143 (C-492)(2990), 30 avril 1988; & JP-A-62 260 021 (NIPPON STEEL CORP.) 12-11-1987
- CHEMICAL ABSTRACTS, vol. 106, no. 18, 1 mai 1987, page 231, abrégé no. 142020n, Columbus, Ohio, US; && JP-A-61 235 583 (SUMITOMO METAL INDUSTRIES, LTD et al.) 20-10-1986

## Description

La présente invention concerne un procédé de décapage d'un matériau en acier doux réalisé après une opération de transformation à chaud, et consistant à éliminer de la surface du matériau une couche d'oxydes appelée calamine, formée lors de la transformation à chaud, en immergeant ledit matériau dans une solution de décapage composée d'acide sulfurique, d'acide chlorhydrique et d'une quantité déterminée d'ions fer (II).

Dans des opérations de décapage d'un matériau tel qu'une tôle d'acier élaborée sous forme d'une bande, et provenant d'une usine de production dite "usine à chaud", la tôle est soumise à un traitement chimique qui consiste à éliminer de sa surface la couche d'oxyde formée lors de son refroidissement après un laminage à chaud.

Le traitement chimique de décapage s'effectue couramment par défilement en continu des bandes de tôle dans des bains d'acide sulfurique et/ou chlorhydrique.

Les tôles décapées dans l'acide sulfurique ont une surface d'aspect grisâtre, celles décapées en milieu chlorhydrique sont blanches, d'un aspect apprécié par les utilisateurs, le temps de décapage par une solution d'acide chlorhydrique pouvant être deux fois plus court qu'avec une solution d'acide sulfurique.

Dans l'art antérieur lorsqu'on utilisait des bains de décapage contenant un mélange d'acide chlorhydrique et d'acide sulfurique, on réduisait le temps de décapage par rapport à l'utilisation de l'un ou l'autre acide seul.

De plus, US-A-2 927 871 décrit un procédé de réglage en continu de bains de décapage acide, par addition d'acide concentré et d'acide dilué en fonction des mesures effectuées, en continu, de conductivité et du poids volumique.

En outre, GB-A-517 998 décrit un procédé de décapage du fer et de ses alliages, à l'aide d'un bain comprenant de l'acide sulfurique, de l'acide chlorhydrique et un "limiteur", le vieillissement du bain étant évité en maintenant constantes les concentrations de ces trois composants du bain, alors que la concentration en ions Fe (II) augmente.

Le but de l'invention est d'améliorer la capacité de production d'une ligne de décapage d'acier doux en optimisant la diminution du temps de décapage dans un bain comprenant une solution d'acide sulfurique et d'acide chlorhydrique, et des ions Fe(II), en agissant sur la composition du bain et en contrôlant la température de celui-ci.

L'invention a ainsi pour objet un procédé de décapage d'un matériau en acier doux, consistant à éliminer la calamine formée lors d'une opération de transformation à chaud en immergeant ledit matériau à une température déterminée dans un bain de décapage comprenant un mélange acide sulfurique/acide chlorhydrique et des ions Fe(II), caractérisé en ce qu'on détermine un couple de concentration A en acide sulfurique et de concentration B en acide chlorhydrique, procurant un temps de décapage optimal, pour au moins une concentration en ions Fe (II) et au moins une température déterminées, le temps de décapage optimal étant obtenu comme une réponse optimisée par la méthode du simplex, en comparant les valeurs du temps de décapage obtenues, pour des valeurs successives de A et B, A et B considérées comme des variables, tandis que la concentration en ions Fe(II) et la température sont constantes, et on réalise le décapage avec un bain dont la composition a été ainsi définie.

Le procédé de l'invention s'applique à tout matériau en acier doux, tel que des tôles, fils ou autres pièces.

Le procédé de l'invention est mis en oeuvre notamment en continu, par exemple par défilement du matériau dans des bacs contenant le bain de décapage ou par trempé en immergeant le matériau dans des bacs contenant le bain de décapage.

L'invention a également pour objet un bain de décapage ayant la composition suivante :

| | |
|---|---|
| H₂SO₄ : | [275 - 50] g/l |
| HCl : | [150 - 200] g/l |
| Fe(II): | [40 - 80] g/l |

pour une température comprise entre 50 et 90° C.

La description qui suit et les figures annexées permettront de mieux comprendre l'invention.

Sur ces figures :
- la figure 1 présente dans un plan de concentration en acide sulfurique et chlorhydrique quatre couples de concentrations A et B, et le temps de décapage mesuré correspondant.
- la figure 2 est une caractéristique de l'évolution obtenue par la méthode du simplex dans un plan de concentrations A et B, à partir de trois points P₁, P₂ et P₃ définis par trois couples de concentrations A et B.
- la figure 3 est une droite représentant dans un plan de concentrations A et B la composition optimale d'une solution de décapage selon l'invention contenant respectivement 0, 40, 60 et 80 g d'ions Fe(II) par litre de solution.

La méthode du simplex est une procédure de calcul utilisée lorsqu'on se trouve en présence d'un nombre élevé de variables, ne permettant plus de calculer de manière simple tous les états du phénomène.

En procédant par itération, elle permet de minimiser une fonctionnelle linéaire (de la forme a₁y₁ + ...+ aₖyₖ) par rapport à ${\text{y = {y₁, ..., y}}_{\text{k}} \text{}}$ , lorsque y₁, ..., yₖ vérifient des égalités ou des inégalités linéaires.

Un simplex est ainsi défini par k + 1 points où k représente le nombre de facteurs considérés. Ces points sont choisis équidistants d'un point central.

Les inventeurs ont eu l'idée d'appliquer la méthode du simplex en fixant k = 2, ce qui leur a permis d'utiliser une méthode graphique à deux dimensions définissant des triangles équilatéraux et en procédant par itération à partir des sommets du triangle pour obtenir un point supplémentaire et en faisant évoluer la figure obtenue de façon à se diriger progressivement par le choix de sommets successifs vers un optimum recherché.

Comme représenté sur le graphe de la Fig. 1, on a défini deux facteurs A et B (k = 2) qui sont respectivement les concentrations d'acide sulfurique et d'acide chlorhydrique de la solution.

On a défini quatre points correspondant à quatre couples A/B que l'on a reportés dans le plan de concentration défini en coordonnées par les concentrations A et B et l'on a déterminé les temps de décapage correspondants aux quatre couples.

Le plan d'expérimentation a été établi en considérant que la réponse peut être définie par une équation du type $\text{y = yo + aA + bB + cA.B}$ , y définissant le temps optimal de décapage et le terme A.B correspondant à l'interaction entre les facteurs A et B ou, en d'autres termes à l'effet de "synergie" éventuel pouvant être attribué au fait que la solution de décapage consiste en un mélange de deux acides interagissant l'un sur l'autre.

Les termes a, b et c sont des coefficients différentiels déterminés selon l'algorithme de Yates.

D'après les résultats de la fig. 1 on établit une équation qui est :$\text{Y = 6, 14 + 1,15 A + 1,33 B + 0,28 AB}$ et s'interprète de la manière suivante :
- le temps de décapage moyen est de 6,14,
- dans les bains comprenant un mélange d'acide sulfurique et d'acide chlorhydrique, une augmentation des concentrations de chacun des deux composés entraîne une diminution du temps de décapage,
- la concentration en acide chlorhydrique a une plus grande influence que la concentration en acide sulfurique sur le temps minimum de décapage, et
- l'interaction des deux facteurs A et B est négligeable.

La Fig. 2 représente le graphe d'une évolution possible du simplex dans le cas de deux facteurs A et B correspondant respectivement aux concentrations d'acide sulfurique et d'acide chlorhydrique pour une concentration donnée d'ions Fe(II) et une température donnée.

Les points 1 à 12 ont été obtenus en recherchant à partir d'un triangle équilatéral de départ défini par ses sommets P₁, P₂ et P₃, le sommet symétrique de P₁, P₂ ou P₃ donnant un temps minimal de décapage (point 1) et en procédant à partir du point 1 de la même manière pour déterminer les points suivants.

On s'aperçoit qu'à partir d'un certain nombre d'itérations on retombe sur un sommet déterminé précédemment en tournant autour d'un point central qui est le point 8 sur l'exemple représenté a la Fig. 2, le point 8 ainsi déterminé correspondant au temps de décapage optimal. Les coordonnées correspondant au point 8 permettent de définir les couples de concentrations A (H₂SO₄) et B (HCl) correspondants pour une concentration en ions Fe(II) donnée et une température donnée.

Il a été obtenu par la méthode du simplex une suite d'optimisation du temps de décapage en fonction de différentes concentrations en ions Fe (II) de 0, 40, 60 et 80 g/l.

Le tableau I représente les concentrations en acides correspondant à un temps de décapage optimal pour des concentrations en ions Fe (II) de 0, 40, 60 et 80 g/l.

**TABLEAU I**

| Concentrations en acides correspondant à un temps de décapage optimal pour différentes teneurs en ions Fe (II) | | | | | |
|---|---|---|---|---|---|
| Concentration en ions Fe (II) | | Concentration en acide sulfurique | | Concentration en acide chlorhydrique | |
| (g/l) | moles/l | (g/l) | moles/l | (g/l) | moles/l |
| 0 | 0 | 338 | 6,9 | 156 | 4,3 |
| 40 | 0,7 | 175 | 3,6 | 203 | 5,5 |
| 60 | 1,1 | 166 | 3,4 | 206 | 5,6 |
| 80 | 1,4 | 132 | 2,7 | 203 | 5,5 |

Pour chaque solution optimisée, dont on note la composition de la façon suivante : (H₂SO₄, HCl, Fe(II)), les temps de décapage correspondants, l'acidité totale et la teneur en FeSO₄, 7H₂O sont regroupés dans le tableau II.

**TABLEAU II**

| Compositions optimales des bains (g/l) | Temps de décapage (s) | acidité totale (moles/l) | teneur en sulfate (moles/l) |
|---|---|---|---|
| (338,156,0) 1 | 66 | 11,2 | 3,4 |
| (175,203,40) 2 | 68 | 9,1 | 2,5 |
| (166,206,60) 3 | 60 | 9 | 2,8 |
| (132,203,80) 1 | 61 | 8,3 | 2,8 |

Comme représenté sur la figure 3, la représentation dans le plan de coordonnées A, B des compositions optimales des bains 1 - 2 - 3 - 4 - contenant 0, 40, 60 et 80 g/l d'ions Fe(II) est, aux incertitudes de mesures près, une droite, définissant l'isotherme 50°C.

Plus la teneur en ions Fe est élevée, plus la concentration en acide sulfurique diminue et plus la concentration en acide chlorhydrique augmente. Les temps minimum de décapage obtenus sont tous proches de 65 s quelle que soit la concentration en ions Fe.

Pour les quatre compositions optimales définies (correspondants respectivement aux points 1, 2, 3 et 4) les valeurs d'acidité libre sont voisines l'une de l'autre, de même que les teneurs en ions sulfates comme cela apparaît au tableau II.

A partir de ces constatations, on peut déduire sur l'isotherme 50°C, les concentrations optimales en acides chlorhydrique et sulfurique d'un bain de décapage contenant les deux acides, pour une teneur en fer donnée.

Dans un autre essai de détermination de l'optimum du temps de décapage et cela pour une température de 80°C et une teneur en fer de 60 g/l, le temps de décapage minimum obtenu selon la méthode d'expérimentation du plan simplex est de 28 s pour un bain de composition :
[H₂SO₄] = 193 g/l
[HCl] = 193 g/l
Le point (5) ainsi défini reporté sur la figure 3, se situe sur la droite de l'isotherme 50°C. L'acidité de cette solution est de 9,2 eq/l, sa teneur en sulfate de 3,0 mol/l, soit des valeurs identiques à celles des solutions optimales de l'isotherme 50°C.

Une élévation de température de 30°C(de 50 à 80°C), pour une teneur en ions Fe (II) de 60 g/l autorise par conséquent une diminution du temps optimal de décapage de 30 s.

En conclusion, un bain constitué d'un mélange des deux acides a permis d'atteindre un temps de décapage de 28 s pour une température inférieure à celles des bains connus de l'un ou l'autre des deux acides, c'est-à-dire 100°C pour H₂SO₄ seul et 85°C pour HCl seul, tout en assurant un aspect de la tôle semblable à celui obtenu par décapage dans une solution d'acide chlorhydrique seul.

Ainsi, plus la concentration en ions Fe est élevée, plus la quantité d'acide sulfurique diminue et celle d'acide chlorhydrique augmente.

Ceci signifie que pour une application sur ligne industrielle, le premier bac qui contient peu de fer sera composé d'une quantité d'acide sulfurique plus importante et d'acide chlorhydrique moins élevée que le dernier bac qui a une concentration en fer supérieure.

## Revendications

1. Procédé de décapage en continu d'un matériau en acier doux, consistant à éliminer la calamine formée lors d'une opération de transformation à chaud en immergeant ledit matériau à une température déterminée dans un bain de décapage comprenant un mélange acide sulfurique/acide chlorhydrique et des ions Fe (II), caractérisé en ce qu'on détermine un couple de concentration A en acide sulfurique et de concentration B en acide chlorhydrique, procurant un temps de décapage optimal, pour au moins une concentration en ions Fe (II) et au moins une température déterminées, le temps de décapage optimal étant obtenu comme une réponse optimisée par la méthode du simplex, en comparant les valeurs du temps de décapage obtenues, pour des valeurs successives de A et B, A et B considérées comme des variables, tandis que la concentration en ions Fe(II) et la température sont constantes, et on réalise le décapage avec un bain dont la composition a été ainsi définie.

2. Procédé selon la revendication 1, caractérisé en ce que le temps de décapage optimal est obtenu graphiquement dans un ensemble géométrique de k + 1 points d'un espace à k = 2 dimensions, k représentant le nombre de variables A et B.

3. Procédé selon la revendication 1 ou la revendication 2, caractérisé en ce que les concentrations A et B assurant un temps optimal de décapage sont comprises entre 275 et 50 g/l pour A et 140 à 250 g/l pour B, pour une température comprise entre 50 et 90°C et une concentration en ions Fe (II) comprise entre 40 et 80 g/l.

4. Procédé selon l'une quelconque des revendications précédentes, caractérisé en ce que la concentration B est comprise entre 150 et 200 g/l.

5. Procédé selon l'une quelconque des revendications précédentes, caractérisé en ce que pour une température donnée, on définit un isotherme de temps de décapage optimal à partir duquel on déduit pour une concentration en Fe(II) donnée un couple de concentrations A et B.

6. Procédé selon la revendication 5, caractérisé en ce que l'isotherme de temps de décapage optimal est une droite.

7. Procédé selon l'une des revendications 1 à 6, caractérisé en ce que le bain de décapage est compris dans plusieurs bacs dans lesquels est immergé successivement le matériau à décaper, la concentration en acide sulfurique décroissant du premier au dernier bac, alors que la concentration en acide chlorhydrique augmente du premier au dernier bac.

8. Bain de décapage caractérisé en ce qu'il comprend :
- de 275 à 50 g/l d'acide sulfurique,
- de 150 à 200 g/l d'acide chlorhydrique, et
- de 40 à 80 g/l d'ions Fe (II) pour une température comprise entre 50 et 90°C.

## Claims

1. Continuous method of pickling a mild-steel material, consisting of eliminating the scale formed during a hot transformation step by immersing the said material, at a predetermined temperature, in a pickling bath comprising a sulphuric acid/hydrochloric acid mixture and Fe (II) ions, characterized in that a pair of concentrations A of sulphuric acid and B of hydrochloric acid is determined, obtaining an optimal pickling time for at least one particular concentration of Fe (II) ions and at least one particular temperature, the optimal pickling time being obtained as an optimized response by the simplex method by comparing the values of the pickling time obtained for successive values of A and B, A and B being considered as variables whereas the concentration of Fe (II) ions and the temperature are constant, and the pickling is carried out with a bath the composition of which has been defined in this manner.

2. Method according to Claim 1, characterized in that the optimal pickling time is obtained graphically in a geometrical set of k + 1 points in a space with k = 2 dimensions, k representing the number of variables A and B.

3. Method according to Claim 1 or Claim 2, characterized in that the concentrations A and B ensuring an optimal pickling time are between 275 and 50 g/l for A and 140 to 250 g/l for B for a temperature of between 50 and 90°C and a concentration of Fe (II) ions of between 40 and 80 g/l.

4. Method according to any one of the preceding claims, characterized in that the concentration B is between 150 and 200 g/l.

5. Method according to any one of the preceding claims, characterized in that an optimal pickling-time isotherm is defined for a given temperature and a pair of concentrations A and B is deduced therefrom for a given concentration of Fe (II) ions.

6. Method according to Claim 5, characterized in that the optimal pickling-time isotherm is a straight line.

7. Method according to any one of Claims 1 to 6, characterized in that the pickling bath is included in several containers in which the material to be pickled is immersed successively, the concentration of sulphuric acid decreasing from the first container to the last container, whereas the concentration of hydrochloric acid increases from the first container to the last container.

8. Pickling bath, characterized in that it comprises:
- from 275 to 50 g/l of sulphuric acid;
- from 150 to 200 g/l of hydrochloric acid; and
- from 40 to 80 g/l of Fe (II) ions for a temperature of between 50 and 90°C.

## Patentansprüche

1. Verfahren zum kontinuierlichen Beizen eines Weichstahlmaterials, welches darin besteht, den während des Warmwalzens gebildeten Zunder durch Eintauchen des Materials bei einer vorbestimmten Temperatur in ein Beizbad, welches eine Mischung aus Schwefelsäure/Chlorwasserstoffsäure und Fe(II)-Ionen umfaßt, zu entfernen, **dadurch gekennzeichnet**, daß man ein Konzentrationspaar aus der Konzentration A an Schwefelsäure und aus der Konzentration B an Chlorwasserstoffsäure bestimmt, das für mindestens eine bestimmte Konzentration an Fe(II)-Ionen und für mindestens eine bestimmte Temperatur eine optimale Beizzeit ergibt, wobei die optimale Beizzeit als eine durch die Simplex-Methode durch Vergleich von aufeinanderfolgenden Werten von A und B bestimmte optimierte Antwort erhaltenwird, wobei A und B als Variable angesehen werden, während die Konzentration an Fe(II)-Ionen und die Temperatur Konstante darstellen, und man das Beizen mit einem Bad der in dieser Weise definierten Zusammensetzung bewirkt.

2. Verfahren nach Anspruch 1, **dadurch gekennzeichnet**, daß die optimale Beizzeit graphisch in einem geometrischen Bereich von k + 1 Punkten in einem Raum mit k = 2 Dimensionen erhalten wird, worin k für die Anzahl der Variablen A und B steht.

3. Verfahren nach Anspruch 1 oder Anspruch 2, **dadurch gekennzeichnet**, daß die Konzentrationen A und B, die eine optimale Beizzeit sicherstellen, zwischen 275 und 50 g/l für A und zwischen 140 und 250 g/l für B liegen, bei einer Temperatur zwischen 50 und 90°C und einer Konzentration an Fe(II)-Ionen zwischen 40 und 80 g/l.

4. Verfahren nach einem der vorhergehenden Ansprüche, **dadurch gekennzeichnet**, daß die Konzentration an B zwischen 150 und 200 g/l liegt.

5. Verfahren nach einem der vorhergehenden Ansprüche, **dadurch gekennzeichnet**, daß man bei einer gegebenen Temperatur eine Isotherme der optimalen Beizzeit definiert, von der ausgehend man für eine gegebene Fe(II)-Konzentration ein Konzentrationspaar von A und B ableitet.

6. Verfahren nach Anspruch 5, **dadurch gekennzeichnet**, daß die Isotherme der optimalen Beizzeit eine Gerade ist.

7. Verfahren nach einem der Ansprüche 1 bis 6, **dadurch gekennzeichnet**, daß das Beizbad in mehreren Becken vorliegt, in die das zu beizende Material nacheinander eingetaucht wird, wobei die Konzentration an Schwefelsäure vom ersten zum letzten Behälter abnimmt, während die Konzentration an Chlorwasserstoffsäure vom ersten zum letzten Behälter zunimmt.

8. Beizbad, **dadurch gekennzeichnet**, daß es für eine Temperatur zwischen 50 und 90°C:
- 275 bis 50 g/l Schwefelsäure,
- 150 bis 200 g/l Chlorwasserstoffsäure und
- 40 bis 80 g/l Fe(II)-Ionen
umfaßt.
